# FASCICULE DE BREVET EUROPEEN

(11) **EP 0 681 031 B1**
(45) Date de publication et mention de la délivrance du brevet: **16.01.2002**
(21) Numéro de dépôt: 95200245.9
(22) Date de dépôt: 02.02.1995
(51) Int. Cl.: C21D 8/12, C22C 38/00

(54) **Procédé de production d'acier doux**
Verfahren zum Herstellen von Weichstahl
Process for manufacturing mild steel

(30) Priorité: 07.02.1994 BE 9400140
(43) Date de publication de la demande: 08.11.1995
(73) Titulaire: RECHERCHE ET DEVELOPPEMENT DU GROUPE COCKERILL SAMBRE, en abrégé: RD-CS, 4000 Liège (BE)
(72) Inventeur: Harlet, Philippen, B-6000 Charleroi - Rensart (BE); Beco, Firmin, B-4041 Vottem - Herstal (BE); Renard, Lucien, B-4100 Seraing (BE)
(74) Mandataire: Callewaert, Jean

(56) Documents cités:
- EP-A- 0 263 413
- EP-A- 0 388 776
- EP-A- 0 469 980
- EP-A- 0 524 162
- EP-A- 0 609 190
- FR-A- 2 643 386
- FR-A- 2 643 387
- GB-A- 2 226 571
- PATENT ABSTRACTS OF JAPAN vol. 15, no. 197 (C-833) 21 Mai 1991 & JP-A-03 053 023 (SUMITOMO METAL IND LTD) 7 Mars 1991
- PATENT ABSTRACTS OF JAPAN vol. 15, no. 64 (C-806) 15 Février 1991 & JP-A-02 290 921 (SUMITOMO METAL IND LTD) 30 Novembre 1990

## Description

La présente invention est relative à un procédé de fabrication d'acier doux, notamment d'un acier doux à bas champ coercitif pour la fabrication d'aimants utilisés dans les accélérateurs de particules ou installations analogues, tel qu'un anneau de stockage, etc.

D'une façon générale, les accélérateurs de particules d'une certaine dimension nécessitent des aimants d'un acier présentant un ensemble de caractéristiques bien spécifiques. Ainsi, il faut tout d'abord que cet acier présente une résistance mécanique suffisante et des propriétés magnétiques particulières, tel qu'un champ coercitif relativement bas avec une valeur moyenne faiblement dispersée, une absence de vieillissement des propriétés magnétiques, une perméabilité magnétique garantissant de hauts niveaux d'induction ainsi qu'un niveau de perte magnétique très bas permettant de travailler à des épaisseurs de tôles égales ou supérieures à 1,5 mm.

De plus, la planéité des pièces constitutives de l'aimant doit être telle qu'elle permette d'assurer un coefficient de remplissage élevé, de préférence supérieur à 98 %. Ces pièces doivent également présenter des tolérances d'épaisseurs très serrées, ne présenter aucune tension mécanique, être pratiquement exemptes de carbone, résister à la corrosion, pouvoir être usinées et découpées facilement et enfin pouvoir se présenter en des épaisseurs aussi élevées que possible.

On connaît un procédé de production de plaques d'air comportant un laminage de plaques qui correspond au préambule de la revendication 1 (v. EP-A-0 388 776).

On connaît aussi un procédé de fabrication d'une bande mince en acier doux, laminée à chaud et possédant des qualités d'emboutissage (v. EP-A-0 524 162).

L'invention vise à présenter un procédé économiquement justifié pour le traitement d'un acier en vue d'obtenir un acier doux répondant autant que possible aux critères définis ci-dessus.

Pour résoudre ce problème, on a mis au point, suivant l'invention, un procédé tel qu'indiqué dans la revendication 1 ci-après.

Avantageusement, on part d'un acier répondant à la composition suivante :
C ≤ 0,010 %
Si ≤ 0,30 %
Mn < 1 %
P < 0,030 %
S < 0,020 %
N < 0,010 %
Al < 0,100 %,
les brames formées à partir d'un tel acier étant soumises à un laminage dans la phase ferritique à une température de 200 à 900°C avant le recuit précité.

D'autres modes de réalisation du procédé suivant l'invention sont indiqués dans les revendications secondaires.

D'autres détails et particularités de l'invention ressortiront de la description donnée ci-après, à titre non-limitatif, de quelques formes de réalisation du procédé de l'invention illustré par les exemples concrets d'application.

D'une façon générale, en fonction des paramètres des étapes successives du procédé de l'invention, on part d'un acier répondant à la composition générale suivante :
C ≤ 1 %
Si ≤ 1 %
Mn < 1 %
P < 0,100 %
S < 0,100 %
N < 0,100 %
Al ≤ 0,250 %.
A partir de cet acier, on coule des brames, par exemple d'une épaisseur de 200 à 300 mm. A noter qu'une décarburation de l'acier liquide peut avantageusement être réalisée. Cette décarburation peut être favorisée par l'addition à l'acier à l'état fondu d'éléments carburigènes notamment Nb, Ti, V, de préférence à des concentrations qui sont telles que le carbone libre dans les brames coulées soit inférieur à 0,006 %.

Le cas échéant, les brames ainsi obtenues sont réchauffées dans le but d'augmenter la malléabilité de l'acier et ainsi d'en faciliter le laminage ultérieur. On réalise ce réchauffage par exemple à une température de 900 à 1250°C.

Ensuite, après dégrossissage de ces brames sur un train classique, on procède alors à un laminage dans la phase ferritique.

Ainsi, pour assurer qu'au moins la fin de ce laminage aura réellement lieu dans cette phase ferritique, celui-ci aura avantageusement lieu à une température inférieure à 900°C.

Ceci permet d'obtenir un produit non-cristallisé écroui, se présentant quelque peu sous forme de fibres très dures.

On réalise ce laminage jusqu'à obtenir une bande d'acier d'une épaisseur de 2,5 à 12 mm, suivant l'application envisagée.

Cette bande d'acier ainsi obtenue subit un auto-recuit et/ou est soumise à un recuit contrôlé de manière à obtenir une cristallisation identique à celle de l'acier laminé dans la phase ferritique.

L'auto-recuit qui se produit automatiquement, suite à la température à laquelle se trouve la bande, a lieu pendant et après le bobinage de ces bandes d'acier laminées.

Par contre, au cas où un recuit contrôlé est désiré, la bobine d'acier est introduite dans un four pendant un temps déterminé et est portée à une température qui est notamment fonction de ce temps de séjour dans le four.

Ainsi, on effectue le recuit contrôlé à une température comprise entre 750 et 910°C pendant une durée de 30 minutes à 48 heures, ce en veillant que les durées de séjour dans le four les plus courtes correspondent aux températures de recuit les plus élevées et inversement que les durées les plus longues correspondent aux températures les plus basses.

De plus, suivant l'invention, on peut prévoir également une étape de décapage de la bande d'acier ainsi laminée.

Ce décapage a de préférence lieu avant le recuit. Toutefois, le décapage et le recuit peuvent, le cas échéant, être effectués simultanément, par exemple dans une atmosphère réductrice riche en hydrogène.

Ci-après sont donnés quelques exemples concrets de réalisation du procédé suivant l'invention à partir d'un acier d'une composition bien déterminée.

### Exemple 1

L'acier utilisé pour la formation des brames présentait la composition suivante :
C = 0,002 %
Mn = 0,110 %
S = 0,004 %
Si = 0,005 %
P = 0,012 %
Al = 0,012 %
N = 0,0015 %

Les brames obtenues ont été soumises à un réchauffage pendant 1 heure 30 minutes à une température de 1250°C.

Ensuite a eu lieu le laminage à une température qui était de 900°C à l'entrée et de 780°C à la sortie du finisseur.

L'épaisseur de la bande d'acier obtenu était de 2,5 mm. Ensuite a eu lieu le bobinage de la bande d'acier à une température moyenne de l'ordre de 680°C et de ce fait elle subit un auto-recuit. Enfin, un décapage chimique classique a été appliqué sur la bande d'acier après l'avoir mise à plat et découpée en feuilles.

La taille du grain dans la bande terminée était de 5 ASTM et le champ coercitif était égal à 95 A/m.

### Exemple 2

L'acier utilisé présentait la composition suivante :
C = 0,003 %
Mn = 0,300 %
S = 0,001 % globulaire
Si = 0,250 %
P = 0,015 %
Al = 0,250 %
V = 0,150 %.

La température de réchauffage était de 1050°C pendant 2 heures.

La température moyenne au finisseur était de 840°C.

La température de bobinage était de 730°C.

Un auto-recuit s'est effectué automatiquement en bobine.

Ensuite, un déroulage suivi d'un planage de la "tôle noire", c'est-à-dire sans décapage, ont été effectués.

Cette tôle présentait alors un champ coercitif de 50 A/m et une induction de 1,95 Ts à un champ magnétique de 100 A/cm.

### Exemple 3

L'acier utilisé présentait la composition suivante :
C = 0,017 %
Ti = 0,150 %
Al = 0,025 %
Si = 0,030 %
P = 0,017 %
S = 0,007 %
N = 0,0065 %.

La température de réchauffage était de 1250°C pendant 1 heure 30 minutes.

La température moyenne dans le finisseur était de 760°C.

La température de bobinage était de 300°C et ce dernier était suivi d'un décapage chimique.

Le recuit a été réalisé dans un milieu d'hydrogène à une température de 750°C.

L'acier obtenu présentait un grain ASTM de 5-6.

Le champ coercitif était de 110 A/m.

L'invention n'est bien entendu pas limitée aux différentes formes de réalisation décrites ci-dessus et, dans le cadre de l'invention, plusieurs variantes peuvent être envisagées, notamment en ce qui concerne le type de recuit et de décapage appliqué. Ainsi, un traitement d'élimination de la calamine peut, si nécessaire, intervenir à différentes étapes du procédé. Ce traitement peut être un décapage chimique ou un décalaminage mécanique tel que, respectivement, une réduction de l'oxyde métallique par un agent réducteur, comme par exemple l'hydrogène, ou un grenaillage.

Par ailleurs, la bande d'acier laminée peut être maintenue à une température sensiblement uniforme relativement basse de tout au plus 150°C avant son enroulement.

## Revendications

1. Procédé de production d'un acier doux à bas champ coercitif inférieur ou égal à 110 A/m et à perméabilité magnétique améliorée, répondant à la composition suivante :
C ≤ 1 %
Si ≤ 1 %
Mn < 1 %
P < 0,100 %
S < 0,100 %
N < 0,100 %
Al ≤ 0,250 %
comprenant une formation de brames à partir d'un acier présentant la composition susdite, une exposition de ces brames à un laminage conduit au moins en partie dans la phase ferritique jusqu'à obtenir un produit d'une épaisseur de 2,5 à 12 mm et un recuit de ce produit de manière à obtenir une cristallisation de l'acier dans la phase ferritique, le laminage suivi du recuit étant tel à obtenir une taille de grain dans le produit d'acier terminé de 1 à 6 ASTM,
**caractérisé en ce qu'**il comprend un unique laminage, conduit au moins dans la phase ferritique, entre des cylindres de laminage non lubrifiés, d'une bande d'acier, un bobinage de la bande laminée à ladite épaisseur et une étape finale de recuit de la bande par autorecuit par bobinage à une température au moins égale à 680°C et/ou recuit contrôlé de la bande, à l'état bobiné, à une température de 750°C à 910°C, pendant une durée d'au moins 30 minutes.

2. Procédé suivant la revendication 1, **caractérisé en ce que** l'on fait usage d'un acier répondant à la composition suivante :
C ≤ 0,010 %
Si ≤ 0,30 %
Mn < 1 %
P < 0,030 %
S < 0,020 %
N < 0,010 %
Al < 0,100 %.

3. Procédé suivant la revendication 1 ou 2, **caractérisé en ce que** l'on soumet l'acier à un traitement de décarburation, de préférence préalable au laminage.

4. Procédé suivant la revendication 3, **caractérisé en ce que** l'on amène les brames à un température de 900 à 1200°C avant le laminage.

5. Procédé suivant l'une quelconque des revendications 1 à 4, **caractérisé en ce que** l'on utilise un acier contenant des éléments carburigènes, notamment Nb, Ti, V, à des concentrations telles que le carbone libre soit inférieur à 0,006 %.

6. Procédé suivant l'une quelconque des revendications 1 à 5, **caractérisé en ce que** l'on soumet la bande d'acier obtenue par le laminage précité à un traitement de décapage.

7. Procédé suivant la revendication 6, **caractérisé en ce que** l'on soumet la bande d'acier à un décapage préalable et/ou simultané au recuit contrôlé précité.

8. Procédé suivant la revendication 1, **caractérisé en ce que** l'on réalise le recuit précité pendant une durée de 30 minutes à 48 heures, les durées les plus courtes correspondant aux températures de recuit les plus élevées et, inversement, que les durées les plus longues correspondant aux températures les plus basses.

9. Procédé suivant l'une quelconque des revendications 1 à 8, **caractérisé en ce que** l'on refroidit la bande d'acier laminée à une température sensiblement uniforme de tout au plus 150°C avant son bobinage.

10. Procédé suivant l'une quelconque des revendications 1 à 9, **caractérisé en ce que** le laminage est effectué à une température d'entrée au maximum égale à 900°C et **en ce que** le bobinage est effectué à une température à laquelle la bande subit ledit autorecuit dans la phase ferritique.

## Patentansprüche

1. Verfahren zur Herstellung eines Weichstahls mit niedriger Koerzitivfeldstärke, die kleiner ist als oder gleich groß ist wie 110 A/m, und mit verbesserter magnetischer Permeabilität, welcher der folgenden Zusammensetzung entspricht:
C ≤ 1 %
Si ≤ 1 %
Mn < 1 %
P < 0,100 %
S < 0,100 %
N < 0,100 %
Al ≤ 0,250 %,
umfassend eine Bildung von Brammen ausgehend von einem Stahl, der die oben genannte Zusammensetzung aufweist, ein Unterwerfen dieser Brammen einem Walzvorgang, der zumindest teilweise in der ferritischen Phase durchgeführt wird, bis ein Produkt mit einer Dicke von 2,5 bis 12 mm erhalten wird, und ein Glühen dieses Produktes derart, daß eine Kristallisation des Stahls in der ferritischen Phase erreicht wird, wobei der von dem Glühen gefolgte Walzvorgang derart ist, daß eine Korngröße in dem fertigen Stahlprodukt von 1 bis 6 ASTM erhalten wird,
**dadurch gekennzeichnet,**
**daß** es einen einzigen Walzvorgang eines Stahlbandes, der zumindest in der ferritischen Phase, zwischen ungeschmierten Walzzylindern, durchgeführt wird, ein Aufwickeln des gewalzten Bandes mit der genannten Dicke und einen abschließenden Glühschritt des Bandes durch Selbstglühen durch Aufwickeln bei einer Temperatur, die mindestens gleich groß ist wie 680°C, und/oder durch kontrolliertes Glühen des Bandes, im aufgewickelten Zustand, bei einer Temperatur von 750°C bis 910°C, während einer Dauer von mindestens 30 Minuten, umfaßt.

2. Verfahren nach Anspruch 1, **dadurch gekennzeichnet, daß** ein Stahl verwendet wird, der der folgenden Zusammensetzung entspricht:
C ≤ 0,010 %
Si ≤ 0,30 %
Mn < 1 %
P < 0,030 %
S < 0,020 %
N < 0,010 %
Al < 0,100 %.

3. Verfahren nach Anspruch 1 oder 2, **dadurch gekennzeichnet, daß** der Stahl einer Entkohlungsbehandlung, vorzugsweise vor dem Walzvorgang, unterworfen wird.

4. Verfahren nach Anspruch 3, **dadurch gekennzeichnet, daß** die Brammen vor dem Walzvorgang auf eine Temperatur von 900 bis 1200°C gebracht werden.

5. Verfahren nach einem der Ansprüche 1 bis 4, **dadurch gekennzeichnet, daß** ein Stahl verwendet wird, der kohlenstoffbindende Elemente enthält, insbesondere Nb, Ti, V, in solchen Konzentrationen, daß der freie Kohlenstoff unterhalb von 0,006 % liegt.

6. Verfahren nach einem der Ansprüche 1 bis 5, **dadurch gekennzeichnet, daß** das durch den vorstehend genannten Walzvorgang erhaltene Stahlband einer Dekapierungsbehandlung unterworfen wird.

7. Verfahren nach Anspruch 6, **dadurch gekennzeichnet, daß** das Stahlband vor und/oder gleichzeitig mit dem vorstehend genannten kontrollierten Glühen einer Dekapierung unterworfen wird.

8. Verfahren nach Anspruch 1, **dadurch gekennzeichnet, daß** das vorstehend genannte Glühen während einer Dauer von 30 Minuten bis 48 Stunden durchgeführt wird, wobei die kürzesten Dauern den höchsten Glühtemperaturen entsprechen und, umgekehrt, die längsten Dauern den niedrigsten Temperaturen entsprechen.

9. Verfahren nach einem der Ansprüche 1 bis 8, **dadurch gekennzeichnet, daß** das gewalzte Stahlband vor dem Aufwickeln auf eine im wesentlichen gleichförmige Temperatur von höchstens 150°C abgekühlt wird.

10. Verfahren nach einem der Ansprüche 1 bis 9, **dadurch gekennzeichnet, daß** der Walzvorgang bei einer Eingangstemperatur, die höchstens gleich groß ist wie 900°C, durchgeführt wird und daß das Aufwickeln bei einer Temperatur, bei welcher das Band das vorstehend genannte Selbstglühen in der ferritischen Phase erfährt, durchgeführt wird.

## Claims

1. Method of producing a low carbon steel with a low coercivity less than or equal to 110 A/m and improved magnetic permeability, having the following composition:
C = 1%
Si = 1%
Mn < 1%
P < 0.100%
S < 0.100%
N < 0.100%
Al = 0.250%
which consists in forming slabs from a steel of said composition, subjecting these slabs to a rolling process conducted at least partly during the ferritic phase until a product w ith a thickness of 2.5 to 12 mm is obtained and annealing this product to bring about crystallisation of the steel in the ferritic phase, the rolling followed by annealing being such that the finished steel product has a grain size of 1 to 6 ASTM, **characterised in that** it involves a single process of rolling a strip of steel, performed at least during the ferritic phase, between non-lubricated laminating rolls, reeling the strip once rolled to said thickness and a final step of annealing the strip by automatic annealing as it is reeled at a temperature of at least 680 °C and/or by annealing the strip in the reeled state by a controlled process at a temperature of from 750 °C to 910°C for a period of at least 30 minutes.

2. Method as claimed in claim 1, characLerised in that a steel of the following composition is used:
C = 0.010%
Si = 0.30%
Mn < 1%
P < 0.030%
S < 0.020%
N < 0.010%
Al < 0.100%

3. Method as claimed in claim 1 or 2, **characterised in that** the steel is subjec ted to a decarburization treatment, preferably prior to rolling.

4. Method as claimed in claim 3, **characterised in that** the slabs are brought to a temperature of from 900 to 1200°C prior to rolling.

5. Method as claimed in any one of claims 1 to 4, **characterised in that** a steel containing decarburizing additives is used, in particular Nb, Ti, V, at concentrations such that the free carbon is less than 0.006%.

6. Method as claimed in any one of claims 1 to 5, **characterised in that** the strip of steel ob tained by said rolling is subjected to a pickling process.

7. Method as claimed in claim 6, **characterised in that** the strip of steel is subjected to a pickling process prior to and/or simultaneously with said controlled annealing process.

8. Method as claimed in claim 1, **characterised in that** said annealing lasts for a period of from 30 minutes to 48 hours, the shortest periods corresponding to the highest temperatures and, conversely, the longest periods corresponding to the lowest temperatures.

9. Method as claimed in any one of claims 1 to 8, **characterised in that** the rolled strip of steel is cooled to a substantially uniform temperature of at most 150°C before it is reeled.

10. Method as claimed in any one of claims 1 to 9, **characterised in that** rolling is effected at an input temperature of 900 °C maximum and **in that** reeling is performed at a temperature at which the strip undergoes said automatic annealing in the ferritic phase.
